# FASCICULE DE BREVET EUROPEEN

(11) **EP 1 404 882 B1**
(45) Date de publication et mention de la délivrance du brevet: **03.01.2007**
(21) Numéro de dépôt: 02751278.9
(22) Date de dépôt: 20.06.2002
(51) Int. Cl.: C21D 9/00, C21D 1/62, C21D 1/613

(54) **PROCEDE DE TREMPE DES ACIERS A L'AIR PRESSION**
VERFAHREN ZUM ABSCHRECKEN VON STAHL MITTELS DRUCKLUFT
METHOD FOR QUENCHING STEEL IN PRESSURIZED AIR

(30) Priorité: 21.06.2001 FR 0108175
(43) Date de publication de la demande: 07.04.2004
(73) Titulaire: SERTHEL, F-77412 Claye-Souilly (FR)
(72) Inventeur: FROMONT, Francis, F-77220 Gretz (FR); GANTOIS, Michel, F-54000 Nancy (FR); ZIMMERMANN, Daniel, F-68480 Roppentzwiller (FR)
(74) Mandataire: David, Daniel
(86) Numéro de dépôt international: PCT/FR2002/002152
(87) Numéro de publication internationale: WO 2003/000939

(56) Documents cités:
- EP-A- 1 101 826
- DE-U- 29 913 751
- US-A- 3 231 432

## Description

La présente invention concerne un procédé de trempe des aciers par de l'air sous pression permettant de garantir des caractéristiques métallurgiques identiques à la trempe à l'huile et en particulier d'éviter la décarburation superficielle après un traitement de cémentation ou de carbonitruration réalisé à la pression atmosphérique.

Les procédés de trempe par du gaz sous pression présentent de nombreux avantages par rapport aux procédés de trempe par des liquides surtout parce que les pièces sont propres et sèches après la trempe.

De nombreux articles ont été consacrés à la trempe des aciers par du gaz sous pression et il existe aujourd'hui plusieurs dispositifs qui se distinguent par l'architecture de la cellule de trempe et la nature des gaz utilisés, l'objectif étant d'obtenir la plus grande efficacité de trempe possible, c'est-à-dire la plus grande vitesse de refroidissement afin d'égaler les vitesses de refroidissement obtenues avec des liquides tels que des huiles, des solutions aqueuses ou des sels fondus. A cette fin, on augmente le débit massique du gaz circulant à la surface de la pièce à refroidir en augmentant sa vitesse et sa pression.

Le gaz le plus couramment utilisé est l'azote car il est inerte chimiquement et son coût relativement acceptable permet de ne pas le recycler après chaque opération de trempe. Le plus souvent, il est utilisé sous des pressions comprises entre 1 et 10 bars.

D'autres gaz inertes ont été proposés. C'est ainsi que le brevet européen 0313 888 propose d'utiliser des gaz légers tels que l'hélium et l'hydrogène à des pressions plus élevées (20 bars et plus). L'utilisation de ces gaz légers a pour effet, à performances équivalentes, de limiter la puissance des moteurs de la turbine assurant leur circulation. Toutefois ces gaz sont ou particulièrement coûteux, ce qui impose un recyclage comme pour l'hélium, ou particulièrement dangereux comme l'hydrogène.

Tous les gaz proposés dans l'art antérieur se distinguent par leurs caractéristiques physiques : masse moléculaire, conductibilité thermique etc. mais ils sont tous inertes chimiquement vis à vis d'un acier porté à haute température avant trempe. L'objectif est d'éviter l'oxydation et la décarburation superficielles de l'acier.

Les dispositifs mis en oeuvre pour assurer une trempe par du gaz sous pression comportent tous une turbine permettant la circulation du gaz sur les pièces. Le gaz est ensuite refroidi par passage sur un échangeur thermique puis réinjecté sur la charge de pièces.

La Demanderesse s'est fixé comme objectif d'utiliser l'air sous pression pour réaliser la trempe, en raison de son faible coût et de sa disponibilité. Cependant son utilisation pose un problème majeur. L'oxygène est chimiquement très réactif vis à vis de l'acier à haute température et provoque habituellement une décarburation superficielle inacceptable industriellement.

Il est bien connu en effet que le maintien à haute température et en particulier entre 700 et 1100°C d'aciers dans de l'air conduit à la formation de couches d'oxydes, souvent appelées "calamine", dont la croissance est très rapide. Leur épaisseur peut atteindre plusieurs dizaines de micromètres après quelques minutes d'exposition à l'air. Cette formation de couche d'oxyde s'accompagne aussi d'une décarburation de surface de l'acier, préjudiciable à ses caractéristiques métallurgiques et à ses propriétés mécaniques.

L'invention concerne donc un procédé et ses modalités de mise en oeuvre permettant d'effectuer une trempe d'aciers, après un traitement de cémentation ou carbonitruration réalisé à la pression atmosphérique, avec de l'air sous pression depuis des températures comprises entre 700 et 1100°C, une telle trempe conduisant à des caractéristiques métallurgiques identiques à une trempe à l'huile depuis la surface de l'acier c'est-à-dire en particulier en évitant totalement toute décarburation superficielle.

Conformément à l'invention, le procédé de trempe d'une charge d'acier comprenant les étapes suivantes :
- extraction de la charge, depuis un four de traitement de cémentation ou de carbonitruration fonctionnant à la pression atmosphérique, à une température comprise entre 750°C et 1100°C,
- transfert de la charge vers une cellule de trempe,
- introduction d'un fluide de trempe sous une pression supérieure à la pression atmosphérique et mise en circulation du fluide dans l'enceinte,
- refroidissement de la charge jusqu'à une température inférieure à 400°C, est caractérisé par le fait que le fluide est composé d'air en majorité, à une pression comprise entre 3 et 40 bars, et la pièce est amenée à une température d'au plus 400°C en un temps tel depuis la sortie du four qu'il se forme une couche de wustite d'épaisseur inférieure à 12 µm qui forme barrière et la décarburation de l'acier.
On considère dans la présente description qu'il n'y a pas eu de décarburation de l'acier lorsque le taux de carbone mesuré sur une épaisseur de 60 µm depuis la surface reste constant.
Le procédé de l'invention permet notamment la trempe par de l'air sous pression des aciers au carbone, des aciers cémentés, des aciers carbonitrurés et des aciers à outils.
Le document DE 299137514 décrit un procédé de traitement de pièces d'acier comprenant les étapes de traitement dans un four, de sortie des pièces à 940°C et exposition à l'air ambiant, de trempe sous une douche d'air pour atteindre une température de 60-70°C en 10 secondes. Cette technique permet la formation de Fe₃0₄ et Fe₂O₃ mais pas de FeO.
L'invention repose sur l'observation suivante. L'oxydation d'un acier au carbone à des températures voisines de 900°C conduit à la formation d'une couche d'oxyde de type wustite (FeO sous - stoechiométrique). L'épaisseur de cette couche augmente régulièrement avec le temps pour atteindre 10 à 12 µm après une minute dans l'air calme. On estime qu'une couche d'oxyde wustite d'une épaisseur de 1 µm est formée dans l'air après 5 secondes. Son épaisseur est d'environ 4 µm au bout de 20 secondes à 870°C température habituelle du début de trempe des aciers cémentés ou carbonitrurés.
On constate par ailleurs après 20 secondes et en présence d'une atmosphère dont le potentiel carbone est inférieur à 0,1 % à 870°C, que la couche affectée par la décarburation est de l'ordre de 20 µm. Ce phénomène de décarburation apparaît lorsque l'oxyde de carbone peut se dégager dans l'atmosphère. Il résulte de la réaction 1/2 O₂ + C → CO où C est le carbone dissous dans l'acier.

On évite alors la décarburation des couches superficielles de l'acier, en formant une barrière s'opposant à tout dégagement d'oxyde de carbone. En raison du faible temps dont on dispose, il faut que cette barrière soit formée rapidement.
L'invention a été de reconnaître que la couche d'oxyde de type wüstite pouvait jouer ce rôle dans la mesure où elle adhérait suffisamment à la surface de l'acier.

Une épaisseur de 1 µm suffit à empêcher la formation de CO de manière notable.

En absence de variation rapide de température (choc thermique) une bonne adhérence de la couche d'oxyde est obtenue tant que son épaisseur reste inférieure à 10-12 µm et de préférence lorsque l'épaisseur est inférieure à 4 µm à 5 µm. On dispose donc, au voisinage des températures habituelles de trempe, d'une période de 20 à 40 secondes pendant laquelle la couche d'oxyde de fer formée se comporte comme une barrière s'opposant à tout dégagement d'oxyde de carbone ce qui permet d'éviter toute décarburation notable de la surface de l'acier.

Conformément à une autre caractéristique de l'invention, on transfère à l'air, on introduit dans la cellule de trempe la charge constituée de pièces d'acier maintenues à la température de début de trempe et on commence la trempe de façon à amener la surface des pièces à une température inférieure à 600°C en une période inférieure à 40 secondes, de préférence inférieure à 20 secondes.

Le fluide de trempe dans la cellule est sous une pression pouvant atteindre 40 bars et est mis en mouvement avec des vitesses pouvant atteindre 20 m/s, en quelques secondes. Le fluide de trempe est composé essentiellement d'air. On peut lui ajouter d'autres constituants destinés à améliorer les transferts thermiques.

On a mesuré la température de la surface des pièces lors de la trempe. Elle s'abaisse à une valeur inférieure à 700°C en moins de 2 secondes et à une valeur inférieure à moins de 600°C en moins de 4 secondes et à moins de 400°C en moins de 10 secondes. A une température inférieure à 600°C, la vitesse de diffusion du carbone dans l'acier est tellement lente que le phénomène de décarburation n'est plus observé.

D'autres avantages et caractéristiques ressortiront à la lecture de la description qui suit d'un mode de réalisation non limitatif de l'invention accompagnée de dessins sur lesquels :
La figure 1 montre une représentation schématique d'un dispositif pour la mise en oeuvre de l'invention.
La figure 2 est un graphique montrant les profils de concentration en carbone de couches superficielles d'aciers cémentés et trempés conformément à l'invention d'une part, à l'huile d'autre part.
La figure 3 est un graphique montrant les profils de micro-dureté de couches superficielles d'aciers cémentés et trempés conformément à l'invention d'une part, à l'huile d'autre part.

Le dispositif de la figure 1 comporte un four de traitement connu en soi.

Il peut s'agir d'un four de cémentation ou de carbonitruration (1), en continu ou de type batch d'un four puits, d'un four cloche, ces fours réalisant les traitements thermochimiques à la pression atmosphérique.

Sur le même plateau à quelque distance, on a représenté une cellule (3) de trempe par un fluide gazeux. Cette cellule est fermée hermétiquement par une porte (31). A l'intérieur, un rotor pourvu de pales (33), par exemple centrifuges ou hélicoïdales, appelé turbine, est mis en rotation par un moteur électrique (35). La turbine a pour fonction de mettre en mouvement le fluide de trempe gazeux contenu dans l'enceinte. Celui-ci est guidé par des organes de guidages (37) dans le sens représenté par les flèches ou dans le sens inverse. Le gaz passe au travers d'un moyen échangeur de chaleur (39). Pour assurer la trempe, on met la charge représentée par le bloc A4 dans la cellule que l'on ferme hermétiquement, comme cela est représenté en pointillé. On charge la cellule en gaz jusqu'à la pression souhaitée, entre 1 et 40 bars, et on l'entraîne par la turbine (33). De préférence, la pression est supérieure à 3 bars et en particulier, en fonction de la nature des pièces à traiter, comprise entre 5 et 20 bars. Des déflecteurs appropriés injectent le gaz froid, relativement, contre la charge A4. Après avoir extrait la chaleur de la charge il est guidé vers la turbine. Il passe à travers l'échangeur où il est ramené à la température de trempe.
Dans l'exemple de la figure 1, l'échangeur et la turbine sont disposés à l'intérieur de la cellule, mais ils peuvent aussi être placés à l'extérieur.

La charge à traiter peut par exemple être constituée d'engrenages ou bien d'arbre pignons

Un manipulateur (40) est placé entre le four et la cellule. Sa fonction est de réceptionner la charge du four et de la mettre en place sur le support de la cellule. On a représenté les différentes positions de la charge, entre A0 où elle est encore dans le four et A4 où elle est sur son support pendant la trempe.

Le manipulateur comprend un plateau (41) pouvant tourner autour d'un axe vertical et être déplacé en hauteur. Le plateau (41) porte un bras (43) pouvant se déplacer dans un plan horizontal et recueillir une charge à traiter. Le bras (43) est mobile entre une position extérieure où il recueille ou dépose la charge et une position intérieure où la charge est logée dans une cloche de protection (45).

Le cycle de fonctionnement est le suivant
- la charge est en A0 à l'intérieur du four (1) à sa température de traitement. On ouvre la porte du four.
- le bras (43) est en face de l'ouverture. On étend le bras sur lequel vient se placer la charge. On rétracte le bras. La charge vient en position A1 sous la cloche (45).
- Le plateau pivote pour venir mettre la charge en position A2, face au support (31).
- On étend le bras qui dépose la charge sur le support (31) en position A3.
- Le support se déplace jusqu'à venir à l'intérieur de la cellule. La charge vient en position A4. Sa température n'a sensiblement pas diminué depuis sa sortie du four.
- La trempe est mise en route.

Conformément à l'invention, entre le début du cycle et la première phase de la trempe qui amène la température superficielle de la charge à 600°C, le temps écoulé est inférieur à 40 secondes ; temps pendant lequel une couche d'oxyde s'est constituée et a formé une barrière à la décarburation de la charge. En particulier, la manipulation permet le transfert entre le four et la cellule en moins de trente secondes.

On a examiné des pièces ayant subi le traitement de trempe de l'invention. Les études métallurgiques réalisées sur les engrenages et arbres pignons carbonitrurés et trempés à l'air dans les conditions décrites ci-dessus montrent :
- que les profils de micro-dureté réalisés en flanc et en pied de dents sont équivalents à ceux obtenus après une trempe directe à 870°C dans l'huile. Le graphique de la figure 3 montre que les valeurs de micro-dureté, exprimées en VICKERS et mesurées à des profondeurs différentes sur une pièce traitée avec une trempe à l'air d'une part, et, sur une pièce traitée à l'huile d'autre part, sont quasi-identiques.
- que les pièces trempées à l'air sous pression ne présentent pas de décarburation. La figure 2 montre les profils de concentration en carbone établis sur un engrenage au niveau d'un flanc de denture, et de pieds de denture. Les profils sont équivalents entre la trempe à l'huile et à la trempe à l'air. Ils sont caractéristiques d'une couche cémentée trempée sans décarburation de surface. Une première série de mesures se rapporte à une pièce ayant subi un traitement de carbonitruration suivi d'une trempe à l'air à 870°C. Une seconde série de mesures se rapporte à une pièce ayant subi un traitement de carbonitruration suivi d'une trempe à l'huile
- que la trempe à l'air sous pression provoque la formation d'une couche d'oxyde dont l'épaisseur est de 6 µm.

La présente invention comprend également un procédé dans lequel le transfert est effectué sous une atmosphère protectrice et dont la trempe est effectuée à l'air sous une pression supérieure à la pression atmosphérique. Dans ce cas la décarburation est évitée essentiellement au niveau de la trempe par la formation d'une couche d'oxyde pendant les premières phases de la trempe.

La présente invention couvre également un procédé où le fluide de trempe est de l'air auquel on ajouté un gaz modifiant sa masse volumique et /ou sa conductibilité thermique.

La présente invention couvre également un procédé où le fluide de tempe est de l'air auquel on a jouté un liquide pulvérisé permettant le refroidissement des pièces par un mélange diphasique

## Revendications

1. Procédé de trempe d'une charge d'acier, après un traitement de cémentation ou de carbonitruration réalisé à la pression atmosphérique, comprenant les étapes suivantes :
a. On extrait la charge depuis un four de traitement (1) à une température comprise entre 750°C et 1100°C,
b. On transfère la charge vers une cellule de trempe (3),
c. On introduit un fluide de trempe sous une pression supérieure à la pression atmosphérique et on le met en circulation à l'intérieur de la cellule,
d. on refroidit la charge jusqu'à une température inférieure à 400°C,
**caractérisé par le fait que** le fluide dans ladite cellule de trempe est composé d'air en majorité, à une pression comprise entre 3 et 40 bars, et la pièce est amenée à une température d'au plus 400°C en un temps tel depuis la sortie du four (1) qu'il se forme une couche de wustite, d'épaisseur inférieure à 12 µm, ladite couche formant barrière à la décarburation de l'acier.

2. Procédé selon la revendication 1, **caractérisé par le fait que** le transfert est réalisé à l'air libre, et la température de la charge est abaissée à 600°C en moins de quarante secondes, de préférence en moins de vingt secondes.

3. Procédé selon la revendication 1 ou 2, **caractérisé par le fait que** l'épaisseur de la couche de wustite formée est inférieure à 5 µm.

4. Procédé selon la revendication 1, **caractérisé par le fait que** le transfert est effectué sous atmosphère protectrice.

5. Procédé selon l'une des revendications 1 à 4, **caractérisé par le fait que** le fluide est un mélange d'air et d'un gaz modifiant sa masse volumique et/ou sa conductibilité thermique.

6. Procédé selon l'une des revendications 1 à 4, **caractérisé par le fait que** le fluide est un mélange diphasique, air / liquide pulvérisé.

7. Procédé selon la revendication 1 dans lequel le fluide de trempe est à une pression comprise entre 5 et 20 bars.

## Claims

1. Process for quenching of a load of steel after cementation or carbonitriding treatment carried out at atmospheric pressure, which includes the following steps:
a. The load is extracted from a treatment oven (1) at a temperature of between 750°and 1100°C,
b. The load is transferred to a quenching chamber (3),
c. A quenching medium is introduced at a pressure which is greater than atmospheric pressure and is made to circulate inside the chamber,
d. the load is cooled to a temperature of less than 400°C, **characterised by** the fact that the medium inside the said quenching chamber is made up mainly of air at a pressure of between 3 and 40 bar, and the piece is brought to a temperature of at most 400°C in a such a time after emerging from the oven (1) that a layer of wustite is formed whose thickness is less than 12 µm, with the said layer forming a barrier to the decarburization of the steel.

2. Process according to claim 1, **characterised by** the fact that the transfer is made in the open air, and the temperature of the load is reduced to 600°C in less than forty seconds, preferably in less than twenty seconds.

3. Process according to claim 1 or 2, **characterised by** the fact that the thickness of the layer of wustite formed is less than 5 µm.

4. Process according to claim 1, **characterised by** the fact that the transfer is made under a protective atmosphere.

5. Process according to one of claims 1 to 4, **characterised by** the fact that the medium is a mixture of air and of a gas which modifies its density and/or its thermal conductivity.

6. Process as described in one of claims 1 to 4, **characterised by** the fact that the medium is a diphasic mixture, air / sprayed liquid.

7. Process according to claim 1 in which the quenching medium is at a pressure of between 5 and 20 bar.

## Patentansprüche

1. Verfahren zum Härten einer Stahlcharge nach einer bei atmosphärischem Druck durchgeführten Zementierungs- oder Carbonitrierungsbehandlung, umfassend die folgenden Schritte:
a. Man extrahiert die Charge aus einem Behandlungsofen (1) mit einer Temperatur zwischen 750°C und 1100°C,
b. man überträgt die Charge in eine Härtungszelle (3),
c. man führt ein Härtungsfluid unter einem Druck ein, der höher als der atmosphärische Druck ist, und bringt es im Inneren der Zelle in Umlauf,
d. man kühlt die Charge auf eine Temperatur unter 400°C,
**dadurch gekennzeichnet, dass** das Fluid in der Härtungszelle vorwiegend aus Luft mit einem Druck zwischen 3 und 40 bar besteht und das Werkstück mit einer Temperatur von höchstens 400°C in einer solchen Zeit nach Austritt aus dem Ofen (1) zugeführt wird, dass sich eine Wustitschicht mit einer Dicke kleiner als 12 *µ*m bildet, die eine Sperre gegen die Entkohlung des Stahls bildet.

2. Verfahren nach Anspruch 1, **dadurch gekennzeichnet, dass** die Übertragung in der freien Luft stattfindet und die Temperatur der Charge in weniger als vierzig Sekunden, vorzugsweise in weniger als zwanzig Sekunden, auf 600°C gesenkt wird.

3. Verfahren nach Anspruch 1 oder 2, **dadurch gekennzeichnet, dass** die Dicke der gebildeten Wustitschicht kleiner als 5 µm ist.

4. Verfahren nach Anspruch 1, **dadurch gekennzeichnet, dass** die Übertragung unter Schutzatmosphäre durchgeführt wird.

5. Verfahren nach einem der Ansprüche 1 bis 4, **dadurch gekennzeichnet, dass** das Fluid ein Gemisch aus Luft und einem Gas ist, das seine Dichte und/oder seine Wärmeleitfähigkeit ändert.

6. Verfahren nach einem der Ansprüche 1 bis 4, **dadurch gekennzeichnet, dass** das Fluid ein zweiphasiges Gemisch aus Luft/zerstäubte Flüssigkeit ist.

7. Verfahren nach Anspruch 1, bei dem das Härtungsfluid unter einem Druck zwischen 5 und 20 bar steht.
